# EUROPÄISCHE PATENTSCHRIFT

(11) **EP 2 636 533 B1**
(45) Veröffentlichungstag und Bekanntmachung des Hinweises auf die Patenterteilung: **17.09.2014**
(21) Anmeldenummer: 12199508.8
(22) Anmeldetag: 27.12.2012
(51) Int. Cl.: B41M 3/10, B41M 5/124, B41M 5/30, B41M 5/50, B41M 3/14, D21H 21/40

(54) **Verfahren zur Herstellung eines Aufzeichnungsmaterials mit Authentifikationsmerkmal**
Method for producing a recording material with an authentication feature
Procédé de fabrication d'un matériel d'enregistrement doté d'une marque d'authentification

(30) Priorität: 10.03.2012 EP 12158964
(43) Veröffentlichungstag der Anmeldung: 11.09.2013
(73) Patentinhaber: Mitsubishi HiTec Paper Europe GmbH, 33699 Bielefeld (DE)
(72) Erfinder: Lerius, Karsten, 24960 Munkbrarup (DE); Borenius, Kai, 24991 Freienwill-Kleinsolt (DE); Reimann, Michael, 24937 Flensburg (DE)
(74) Vertreter: Eisenführ Speiser

(56) Entgegenhaltungen:
- EP-A2- 1 398 175
- US-A- 5 275 870

## Beschreibung

Die Erfindung betrifft ein Verfahren zur Herstellung eines ein Authentifikationsmerkmal aufweisenden Aufzeichnungsmaterials mit einem in der Masse durchgefärbten bahnförmigen Substrat und einem das Substrat zumindest einseitig vollflächig abdeckenden Pigmentauftrag.

Authentizitätsnachweise für Dokumente in Form passiver Untersuchungen werden beispielsweise ermöglicht durch Wasserzeichen. Dabei versteht man unter einem Wasserzeichen allgemein eine Zeichnung im Papier, die durch unterschiedliche Papierdicke hervorgerufen wird. Es wird unterschieden zwischen echten Wasserzeichen, die durch Verdrängung (sogenannte Licht-Wasserzeichen) oder durch Anreicherung (sogenannte Schatten-Wasserzeichen) der Fasermasse beispielsweise unter Verwendung eines Egoutteurs in der Siebpartie einer Papiermaschine hergestellt werden, halbechten, sogenannten Moletten-Wasserzeichen, die durch die Prägung des noch nassen Papiers in der Pressenpartie einer Papiermaschine erzeugt werden, und schließlich unechten Wasserzeichen, wobei letztere entweder durch das Bedrucken des fertig gestellten Papiers außerhalb der Papiermaschine mit einem farblosen Lack oder durch das Prägen des fertig gestellten Papiers außerhalb der Papiermaschine erstellt werden.

Vorschläge für unechte Wasserzeichen finden sich in der EP 0 203 499 B1**,** die eine Papierbahn vorsieht, die durch Zusatz geeigneter Stoffe mittels Wärme gegebenenfalls auch unter gleichzeitiger Anwendung von Druck verformbar ist, sowie in der DE 39 20 378 A1**,** gemäß der die Anordnung eines Wasserzeichens außerhalb der Papiermaschine durch Aufdruck eines Lackes offenbart wird. Die Nachteile dieser Vorschläge liegen darin, dass ihre Realisierung durch den Einsatz der erforderlichen kostenaufwendigen Rohstoffe auf Spezialgebiete beschränkt ist.

Einem Vorschlag der DE 690 01 677 T2 zufolge wird ein synthetischer Druckträger mit Pseudowasserzeichen zur Verfügung gestellt. Dieser bekannte Druckträger umfasst ein Substrat aus Kunststoff, mindestens ein, bevorzugt mittels Tiefdruck aufgebrachtes, die Opazität des Druckträgers veränderndes Authentifikations- bzw. Sicherheitszeichen und mindestens eine das Zeichen abdeckende bedruckbare Pigmentbeschichtung. Das mono- oder polychrom ausgeführte Zeichen soll im reflektierten Licht kaum, im Durchlicht dagegen gut sichtbar sein. Auch für diesen bekannten Druckträger gilt der grundsätzliche Nachteil, dass das aufgedruckte Pseudowasserzeichen relativ leicht gefälscht werden kann, was auch durch darauf aufzubringende einfache Pigmentbeschichtungen nicht zu verhindern ist.

EP-A-1 398 175 offenbart ein Verfahren zur Herstellung eines ein Authentifikationsmerkmal aufweisenden Aufzeichnungsmaterials mit einem in der Masse durchgefärbten bahnförmigen Substrat und einem das Substrat einseitig vollflächig abdeckenden Pigmentauftrag. Eine Beschichtungszusammensetzung, die ein Pigment und ein Bindemittel aufweist, wird mit einem Streichaggregat auf die Vorderseite des bahnförmigen Substrats aufgetragen und getrocknet.

Die Verwendung von Wasserzeichen als Authentifikationsmerkmal ist in der Papier erzeugenden Industrie sehr weit verbreitet und beim Kunden äußerst beliebt, suggeriert doch ein Wasserzeichen nicht nur die erwartete Authentizität, sondern auch eine hervorstechende Wertigkeit des damit ausgerüsteten Papiers. Tatsächlich ist es jedoch durchaus möglich, ein Wasserzeichen durch den nachträglichen Auftrag eines farblosen Lacks - sehr vergleichbar den unechten Wasserzeichen - zu imitieren: ein derartiger Lackauftrag bewirkt Helligkeitsunterschiede in der Papierdurchsicht, so wie ein Wasserzeichen auch.

Ausgehend von dem derart zu würdigenden Stand der Technik bestand die Aufgabe der Erfinderschaft darin, ein alternatives Authentifikationsmerkmal für ein Aufzeichnungsmaterial vorzuschlagen, das
- noch zu marktvertretbaren Preisen hergestellt und somit angeboten werden kann,
- möglichst weit in den Produktionsprozess eingebunden ist, um eine anschließende Nachbildung in Fälschungsabsicht weitestgehend auszuschließen,
- am fertigen Aufzeichnungsmaterial nicht sofort erkennbar ist, um einen gewissen Überraschungseffekt für mögliche Fälscher aufzubauen.

Nach verschiedenen Versuchen auch in Richtung anderer Lösungen erkannten die Erfinder schließlich, dass die Aufgabe ganz hervorragend gelöst werden kann mittels eines Verfahrens zur Herstellung eines ein Authentifikationsmerkmal aufweisenden Aufzeichnungsmaterials mit einem in der Masse durchgefärbten bahnförmigen Substrat und einem das Substrat zumindest einseitig vollflächig abdeckenden Pigmentauftrag, wobei das diesseits vorgeschlagene Verfahren dadurch gekennzeichnet wird, dass das Verfahren mindestens die folgenden Verfahrensschritte aufweist:
■ Ausbilden eines in der Masse farbintensiv durchgefärbten bahnförmigen Substrats, aufweisend eine Vorderseite als die erste der beiden Substratseiten und eine Rückseite als die zweite der beiden Substratseiten;
■ Vorbereiten einer ersten Beschichtungszusammensetzung, wobei diese erste Beschichtungszusammensetzung mindestens aufweist:
   - ein Pigment,
   - ein Bindemittel;
■ Vorbereiten einer zweiten Beschichtungszusammensetzung, wobei diese zweite Beschichtungszusammensetzung mindestens aufweist:
   - ein Pigment,
   - ein Bindemittel;
■ Zuführen der vorbereiteten ersten Beschichtungszusammensetzung zu einem ersten Streichaggregat und Auftragen der ersten Beschichtungszusammensetzung mit dem ersten Streichaggregat auf die Vorderseite des während der Auftragung relativ zum ersten Streichaggregat bewegten bahnförmigen Substrats zur Ausbildung eines das Substrat auf seiner Vorderseite vollflächig abdeckenden bevorzugt unbunten Pigmentauftrags, derart,
■ dass der bevorzugt unbunte Pigmentauftrag aus der ersten Beschichtungszusammensetzung eine Opazität aufweist in einem Bereich von 80% bis 100%;
■ Trocknen der ersten Beschichtungszusammensetzung;
■ Zuführen der vorbereiteten zweiten Beschichtungszusammensetzung zu einem zweiten Streichaggregat und Auftragen der zweiten Beschichtungszusammensetzung mit dem zweiten Streichaggregat auf die Rückseite des während der Auftragung relativ zum zweiten Streichaggregat bewegten bahnförmigen Substrats zur Ausbildung des das Substrat auf seiner Rückseite vollflächig abdeckenden Pigmentauftrags, derart,
   dass der Pigmentauftrag aus der zweiten Beschichtungszusammensetzung eine Opazität aufweist in einem Bereich von 80% bis 100%;
■ Trocknen der zweiten Beschichtungszusammensetzung.

Der erste Verfahrensschritt sieht das Ausbilden eines in der Masse farbintensiv durchgefärbten bahnförmigen Substrats vor, wobei das Substrat eine Vorderseite als die erste der beiden Substratseiten aufweist und eine Rückseite als die zweite der beiden Substratseiten. Als Substrat bietet sich zum einen eine Folie, idealerweise eine zerreißbare Folie, an. Bevorzugt im Sinne der Erfindung ist jedoch Papier als Substrat. Das Ausbilden des bahnförmigen Substrates geschieht dann beispielsweise auf einer Papiermaschine, bei der in mindestens einer vorgeschalteten Mischbütte eine Papierpulpe aus verschiedenen Zellstoffen, gegebenenfalls Holzschliff, Füllstoffen und Wasser angesetzt wird und wo zu dieser Papierpulpe vor Ihrer Zuführung zur Papiermaschine bevorzugt weitere Bestandteile wie beispielsweise Harzleim zur Masseleimung zugegeben werden.

In entscheidender Weise ist das bahnförmige Substrat farbintensiv durchgefärbt, was bei Papier als Substrat insbesondere dadurch geschieht, dass in die Papierpulpe vor ihrer Zuführung zur Papiermaschine Farbstoffe und/oder Farbpigmente in verhältnismäßig großer Menge zugegeben werden. Als Farbe für das durchgefärbte Substrat bieten sich insbesondere schwarz, grün, blau und ganz besonders bevorzugt rot an, wobei die Farbgebung jeweils kräftig und intensiv gewählt werden sollte.

Unter "farbintensiv" ist im Sinne der vorliegenden Anmeldung dabei folgendes zu verstehen:
Farbintensiv bedeutet, dass der Farbeindruck kein Pastellton ist, sondern als "satt" bezeichnet werden kann. Dies bedeutet bevorzugt, dass der a* Wert ist ≤ 30 (rot) oder ≤ -20 (grün) oder der b* Wert ist ≤ 20 (gelb) oder ≤ -25 (blau) und der L* Wert ist ≤ 90. Im Falle von schwarz ist der L* Wert ≤40 ohne weitere Anforderungen an a* und b*, a*-Wert, b*-Wert und L*-Wert beziehen sich hier und nachfolgend jeweils auf den CIELAB-Farbenraum.

Beispiele für farbintensive Substrate sind:

| | Rot | Grün | Schwarz | Gelb |
|---|---|---|---|---|
| L* [%] | 51,81 | 75,87 | 25,75 | 86,91 |
| a* [%] | 55,73 | -35,08 | 1,02 | 1 |
| b* [%] | 31,70 | 35,29 | -0,47 | 33,22 |

Unter einem durchgefärbten Substrat ist im Sinne dieser Anmeldung ein Substrat zu verstehen, bei dem die Farbverteilung homogen im gesamten Substratvolumen ist.

"Bahnförmig" im Sinne dieser Anmeldung bedeutet, dass der bahnförmige Gegenstand eine Dicke von maximal einem Zehntel bevorzugt einem Zwanzigstel der anderen Seitenlängen im Raum des bahnförmigen Körpers besitzt.

Die Opazität der Beschichtung für die vorliegende Anmeldung wird bevorzugt in Anlehnung an die ISO-Norm 2471 (Ausgabe 12/2008) gemessen, die Grundlagen für die Messung ergeben sich aus den Vorgaben der ISO-Norm 2469 (Ausgabe 06/2007). Die Opazität beschreibt die Weiße des beschichteten Papiers im Verhältnis zum unbeschichteten Papier.

Der a* Wert list ≤ 5 und/ ≤ -5 und/oder der b*-Wert ist ≤ 5 und ≤ -15 und/oder der L* Wert ist ≤ 90. Dadurch erscheint das gestrichene Papier wieder weiß. Beispiele für beschichtete Substrate sind:

| | Rot | Grün | Schwarz |
|---|---|---|---|
| L* [%] RS | 93,7 | 92,2 | 90,5 |
| a* [%] RS | 1,47 | -0,99 | -1,30 |
| b* [%] RS | 1,21 | -0,26 | -1,17 |

Wie bereits oben angedeutet ist die erste Beschichtungszusammensetzung bevorzugt unbunt. Das gleiche gilt auch für die zweite Beschichtungszusammensetzung, Trotzdem kann es für einige Anwendungsfälle erwünscht sein, dass die erste und/oder die zweite Beschichtungszusammensetzung bunt sind, solange sie eine Opazität gegenüber dem Substrat von 80 bis 100% aufweisen. Selbstverständlich ist die Beschichtungszusammensetzung, sofern sie nicht unbunt ist, so zu wählen, dass sie gegenüber dem durchgefärbten Substrat optisch, bevorzugt durch das unbewaffnete menschliche Auge, unterscheiden werden kann.

Im Sinne dieses Anmeldungstextes umfasst die Formulierung "während der Auftragung relativ zum Streichaggregat bewegtes bahnförmiges Substrat" die Varianten, dass das Streichaggregat gegenüber einem unbewegten Substrat bewegt wird, das Substrat gegenüber einem unbewegten Streichaggregat bewegt wird und dass sowohl das Substrat als auch das Streichaggregat jeweils absolut und relativ zu einander bewegt werden. Bevorzugt ist in diesem Zusammenhang jedoch, dass das Streichaggregat stationär ist, während das bahnförmige Substrat am Streichaggregat vorbei bewegt wird.

Bei der Vorbereitung der ersten Beschichtungszusammensetzung werden mindestens ein Pigment und mindestens ein Bindemittel zu einer streichfähigen Masse zusammengeführt. Dabei weist die erste Beschichtungszusammensetzung mindestens ein anorganisches Pigment auf, ausgesucht aus der Liste, umfassend:
- Aluminium(hydr)oxid,
- Siliziumdioxid,
- Kalziumkarbonat,
- Kaolin (einschließlich kalziniertes Kaolin),
- Titandioxid,
- Bariumsulfat,
- Zinkoxid
- Zinksulfit

Auch Pigmentmischungen aus verschiedenen anorganischen Pigmenten sind möglich, von denen dann bevorzugt mindestens ein anorganisches Pigment ausgesucht ist, ganz besonders bevorzugt zwei anorganische Pigmente ausgesucht sind aus obiger Liste. Eine besondere Präferenz liegt dabei in jedem Fall auf Titandioxid. Aus zahlreichen Versuchsreihen, die dieser Erfindung zugrunde liegen, wurde ferner erkannt, dass eine Kombination einerseits aus mindestens einem anorganischen Pigment, unbedingt bevorzugt ausgesucht aus obiger Liste und ganz besonders bevorzugt aus Titandioxid, und andererseits aus einem organischen Pigment besonders vorteilhaft ist im Sinne der vorliegenden Erfindung.

Bei einer Kombination aus anorganischem Pigment, bevorzugt aus Titandioxid, und aus organischem Pigment gilt bevorzugt ein auf Gew.-% in der jeweiligen Beschichtungszusammensetzung bezogenes Verhältnis anorganisches Pigment : organisches Pigment in einem Bereich von
3 : 1 bis 2 : 1
als ganz besonders bevorzugt. Bei einer Kombination von Titandioxid mit einem zweiten anorganischen Pigment, insbesondere bevorzugt ausgesucht aus der Liste, umfassend Kaolin und Kalziumkarbonat, gilt ein auf Gew.-% in der jeweiligen Beschichtungszusammensetzung bezogenes Verhältnis Titandioxid : zweite anorganisches Pigment in einem Bereich von
2 : 1 bis 3 : 5
als ganz besonders bevorzugt.

Die vorbereitete erste Beschichtungszusammensetzung wird nach ihrer Fertigstellung einem ersten Streichaggregat zugeführt und mit diesem auf die Vorderseite des während der Auftragung relativ zum ersten Streichaggregat bewegten bahnförmigen Substrats aufgetragen zur Ausbildung eines das Substrat auf seiner Vorderseite vollflächig abdeckenden bevorzugt unbunten Pigmentauftrags. Der Pigmentauftrag ist bevorzugt unbunt, besonders bevorzugt weiß und weist einen großen Farbunterschied zum farbintensiv durchgefärbten bahnförmigen Substrat auf. Bevorzugt ist der Farbunterschied zwischen der aus der ersten Beschichtungszusammensetzung und/oder der zweiten Beschichtungszusammensetzung entstehenden Beschichtung und dem durchgefärbten Substrat ≥, (Die Differenz des unbeschichteten Papiers zum beschichteten Papier ist mindestens a* ≥ 30 (rot, grün) oder b* ≥25 (gelb, blau) oder L* Wert ≥ 50 (schwarz). Durch die Gewährleistung einer Opazität des Pigmentauftrags in einem Bereich von 80% bis 100% ist ein Durchschimmern des bahnförmigen Substrats durch den bevorzugt einschichtigen Pigmentauftrag auf dessen Vorderseite weitestgehend ausgeschlossen, wobei insbesondere bei besonders farbintensiver Substratfärbung eine Opazität des Pigmentauftrags auf der Vorderseite des Substrates in dem eingeschränkten Bereich von 85% bis 100% und noch weiter eingeschränkt von 90% bis 100% als ganz besonders bevorzugt gilt. Im Rahmen der dieser Erfindung zugrunde liegenden Versuche wurde herausgearbeitet, dass insbesondere bei der Auftragung einer ersten Beschichtungszusammensetzung, aufweisend eine Kombination einerseits aus mindestens einem anorganischen Pigment, bevorzugt ausgesucht aus obiger Liste und ganz besonders bevorzugt aus Titandioxid, und andererseits entweder aus einem zweiten anorganischen Pigment, ausgesucht aus obiger Liste, oder aus einem organischen Pigment, die bevorzugten Opazitätswerte erzielt werden mit Werten für die flächenbezogenen Masse des vorderseitig ausgebildeten Pigmentauftrags in einem Bereich von 20 g/m² bis 45 g/m² und ganz besonders bevorzugt noch weiter eingeschränkt in einem Bereich von 25 g/m² bis 35 g/m².

Auch bei der Vorbereitung der zweiten Beschichtungszusammensetzung werden mindestens ein Pigment und mindestens ein Bindemittel zu einen streichfähigen Masse zusammengeführt. Auch hier weist die Beschichtungszusammensetzung bevorzugt mindestens ein anorganisches Pigment auf, ausgesucht aus der Liste, umfassend:
- Aluminium(hydr)oxid,
- Siliziumdioxid,
- Kalziumkarbonat,
- Kaolin (einschließlich kalziniertes Kaolin),
- Titandioxid,
- Bariumsulfat,
- Zinkoxid,
- Zinksulfit.

Auch Pigmentmischungen aus verschiedenen anorganischen Pigmenten sind möglich, von denen dann bevorzugt mindestens ein anorganisches Pigment ausgesucht ist aus obiger Liste. Eine besondere Präferenz liegt dabei in jedem Fall auf Titandioxid. Aus zahlreichen Versuchsreihen, die dieser Erfindung zugrunde liegen, wurde ferner erkannt, dass eine Kombination einerseits aus mindestens einem anorganischen Pigment, bevorzugt ausgesucht aus obiger Liste und ganz besonders bevorzugt aus Titandioxid, und andererseits entweder aus einem zweiten anorganischen Pigment, ausgesucht aus obiger Liste, oder aus einem organischen Pigment besonders vorteilhaft ist im Sinne der vorliegenden Erfindung.

Die vorbereitete zweite Beschichtungszusammensetzung wird nach ihrer Fertigstellung einem zweiten Streichaggregat zugeführt und mit diesem auf die Rückseite des während der Auftragung relativ zum zweiten Streichaggregat bewegten bahnförmigen Substrats aufgetragen zur Ausbildung des das Substrat auf seiner Rückseite vollflächig abdeckenden Pigmentauftrags. Der Pigmentauftrag auf der Rückseite des Substrates ist bevorzugt hell, ganz besonders bevorzugt unbunt und somit auch weiß wie der Pigmentauftrag auf der Vorderseite des Substrates. Unabhängig, ob hell oder unbunt, weist der Pigmentauftrag auf der Rückseite des Substrates auf jeden Fall einen großen Farbunterschied zum farbintensiv durchgefärbten bahnförmigen Substrat auf. Für den Farbunterschied gilt das zur ersten Beschichtungszusammensetzung Gesagte analog. Durch die Gewährleistung einer Opazität dieses Pigmentauftrags in einem Bereich von 80% bis 100% ist ein Durchschimmern des bahnförmigen Substrats durch den bevorzugt einschichtigen Pigmentauftrag auf dessen Rückseite weitestgehend ausgeschlossen, wobei insbesondere bei besonders farbintensiver Substratfärbung eine Opazität des Pigmentauftrags auf der Rückseite des Substrates in dem eingeschränkten Bereich von 85% bis 100% und noch weiter eingeschränkt von 90% bis 100% als ganz besonders bevorzugt gilt. Im Rahmen der dieser Erfindung zugrunde liegenden Versuche wurde darüber hinaus herausgearbeitet, dass insbesondere bei der Auftragung einer zweiten Beschichtungszusammensetzung, aufweisend eine Kombination einerseits aus mindestens einem anorganischen Pigment, bevorzugt ausgesucht aus obiger Liste und ganz besonders bevorzugt aus Titandioxid, und andererseits entweder aus einem zweiten anorganischen Pigment, ausgesucht aus obiger Liste, oder aus einem organischen Pigment, die bevorzugten Opazitätswerte erzielt werden mit Werten für die flächenbezogenen Masse des rückseitig ausgebildeten Pigmentauftrags in einem Bereich von 20 g/m² bis 45 g/m² und ganz besonders bevorzugt noch weiter eingeschränkt in einem Bereich von 25 g/m² bis 35 g/m².

In Zusammenschau der Offenbarungen in den vorherigen Absätzen ergibt sich, dass das farbintensiv durchgefärbte bahnförmige Substrat vorder- und rückseitig Pigmentaufträge aufweist, die jeweils einen großen Farbunterschied zum Substrat selbst aufweisen und dass die Farbe des bahnförmigen Substrats nicht durch die Pigmentaufträge durchschimmert. Der Benutzer eines derartigen Aufzeichnungsmaterials erhält zunächst keinerlei Hinweis auf die farbige Ausbildung des mittig angeordneten Substrates. Erst bei Durchreißen des Aufzeichnungsmaterials und/oder durch Abreißen eines flächigen Teils des Aufzeichnungsmaterials gibt das erfindungsgemäße Aufzeichnungsmaterial sein Authentifikationsmerkmal am ausfransenden Rand entlang der Reißlinie preis, weil dort die Pigmentaufträge entlang zufälliger Reißlinien zerreißen, die auch verschieden sind zu den ebenfalls zufälligen Reißlinien des bahnförmigen Substrates. Ein nachträgliches Nachmachen des derart mit einem Authentifikationsmerkmal versehenen Aufzeichnungsmaterials ist praktisch nicht möglich, da das Einbringen des erfindungsgemäßen Authentifikationsmerkmals in Form des farbintensiv durchgefärbten Substrats inmitten der Produktion des hier vorgeschlagenen Aufzeichnungsmaterials geschieht und nicht in Fälschungsabsicht zu der Produktion nachgeschalteten Tätigkeiten eingefügt werden kann.

Die Wahl des jeweiligen Bindemittels zum einen in der ersten und zum anderen in der zweiten Beschichtungszusammensetzung ist nicht sonderlich eingeschränkt - es können die für die Zubereitung pigmentierter Streichfarbenzusammensetzung üblichen Bindemittel genutzt werden wie beispielsweise wasserlösliche Bindemittel, zu denen insbesondere Stärke, Hydroxyethylzellulose, Methylzellulose, Carboxymethylzellulose, Gelatine, Kasein, Polyvinylalkohole, modifizierte Polyvinylalkohole, Ethylen-Vinylalkohol-Coplymere, Natriumpolyacrylate, Acrylamid-Acrylat-Copolymere, Acrylamid-Acrylat-Methacrylat-Terpolymere sowie Alkalisalze von Styrol-Maleinsäureanhydrid-Copolymer oder Ethylen-Maleinsäureanhydrid-Copolymer zu zählen sind, wobei die Bindemittel allein oder in Kombination untereinander eingesetzt werden können; auch wasserunlösliche Latexbinder wie Styrol-Butadiene-Copolymere, Acrylnitril-Butadien-Copolymere und Methyl-Acrylat-Butadien-Copolymere bieten sich als Bindemittel zur Einbindung in die erste und genauso in die zweite Beschichtungszusammensetzung an.

Entsprechend einer bevorzugten Ausführungsform sind
- das erste Streichaggregat zur Aufbringung der ersten Beschichtungszusammensetzung auf die Vorderseite des bahnförmigen Substrates
   und
- das zweite Streichaggregat zur Aufbringung der zweiten Beschichtungszusammensetzung auf die Rückseite des bahnförmigen Substrates
jeweils ausgesucht aus der Liste, umfassend: Luftbürste und Vorhangbeschichter, letzterer in der möglichen Ausgestaltung sowohl als Schlitzgießer mit nach unten geöffnetem Farbkopf, aus dem sich unmittelbar der Farbvorhang bildet, wie auch in seiner Ausgestaltung als Gleitflächenbeschichter, bei dem der Farbkopf die Beschichtungsmasse auf ein schräg nach unten orientiertes Ablaufblech gibt, von wo aus sich der Farbvorhang bildet.

Ganz besonders bevorzugt ist es dabei, wenn
- sowohl das erste Streichaggregat wie auch das zweite Streichaggregat verfahrensgleiche Streichaggregate sind, was bedeutet, dass beispielsweise
   □ das erste Streichaggregat wie auch das zweite Streichaggregat als Luftbürste ausgebildet sind,
   □ das erste Streichaggregat wie auch das zweite Streichaggregat als Schlitzgießer ausgebildet sind,
   □ das erste Streichaggregat wie auch das zweite Streichaggregat als Gleitflächenbeschichter ausgebildet sind,
- die erste Beschichtungszusammensetzung und die zweite Beschichtungszusammensetzung identisch sind, womit diese eine Beschichtungszusammensetzung dann auch verfahrenstechnisch besonders effektiv sowohl dem ersten Streichaggregat wie auch dem bevorzugt verfahrensgleichen zweiten Streichaggregat zugeführt wird.

Umgesetzt werden kann eine Verfahrensausführung gemäß vorherigem Absatz beispielsweise, indem auf einer Streichmaschine mit genau einem Streichaggregat
- im ersten Maschinendurchlauf unter Nutzung dieses einen Streichaggregats als erstes Streichaggregat auf das bahnförmige Substrat vorderseitig der erste Pigmentauftrag
   und
- im zweiten Maschinendurchlauf unter Nutzung dieses einen Streichaggregats als zweites Streichaggregat auf das bahnförmige Substrat rückseitig der zweite Pigmentauftrag
   aufgetragen wird. Genauso ist es möglich, dass tatsächlich zwei baugleiche Streichaggregate in eine Streichmaschine eingebaut werden, die dann durch eine gemeinsame Streichfarbenaufbereitungsanlage mit der jeweils gleichen Beschichtungszusammensetzung versorgt werden. In beiden Fällen ist es auf jeden Fall gewährleistet, dass das erfindungsgemäße Aufzeichnungsmaterial vorder- und rückseitig ein gleich ausgebildetes Erscheinungsbild aufweist.

In einer bevorzugten Ausführungsvariante kann das nach dem erfindungsgemäßen Verfahren hergestellte Aufzeichnungsmaterial ein Wasserzeichen, insbesondere in seiner Ausführung als echtes Wasserzeichen oder als Molettenwasserzeichen, als mindestens ein ergänzendes Sicherheitsmerkmal aufweisen. Da das nach dem erfindungsgemäßen Verfahren hergestellte Aufzeichnungsmaterial selbst bei Hinterleuchtung mit einer sehr kräftigen Lampe maximal über eine verschwindend geringe Durchscheinung verfügt, sind derartige Wasserzeichen im vorliegenden Fall nicht wie üblich in der Durchsicht, sondern ausschließlich im Streiflicht festzustellen, was der zugrunde liegenden Aufgabe, ein Aufzeichnungsmaterial vorzuschlagen mit Authentifikationsmerkmal, das am fertigen Aufzeichnungsmaterial nicht sofort erkennbar ist, um einen gewissen Überraschungseffekt für mögliche Fälscher aufzubauen, vollumfanglich gerecht wird.

Das nach dem erfindungsgemäßen Verfahren hergestellte Aufzeichnungsmaterial ist besonders überzeugend nutzbar in Ausprägung als im Offset zu bedruckendes Aufzeichnungsmaterial. Es gilt überdies als bevorzugt, wenn das nach dem erfindungsgemäßen Verfahren hergestellte Aufzeichnungsmaterial mit weiteren Beschichtungen versehen wird, um es als CF-, CB-, SC- oder CFB-Blatt auszubilden.
□ Unter CF-Blättern (coated front) werden im Sinne der vorliegenden Schrift Aufzeichnungsmaterialien für die druckinduzierte Schriftbildausbildung verstanden, welche auf einem Substrat eine Schicht mit Farbentwicklern (Farbnehmern bzw. Farbakzeptoren) aufweisen.
□ Im Gegensatz zu den oben erklärten CF-Blättern weisen CB-Blätter auf einem Substrat CB-Schichten (coated back) auf, die, wie sie in der vorliegenden Schrift verstanden werden, Mikrokapseln enthalten, in denen sich in einem geeigneten Lösungsmittel Farbstoffvorläufer befinden. Grundsätzlich bewirkt die Ausübung eines lokal begrenzten Druckes auf die CB-Beschichtung beispielsweise durch Beschriftung mittels Stift oder Schreibmaschine ein Aufbrechen der Mikrokapseln, was zu einer Freisetzung der zuvor eingekapselten Farbstoffvorläufer führt. Kommen dann Farbstoffvorläufer aus den Mikrokapseln mit den Farbentwicklern innerhalb der CF-Schicht zusammen, kommt es zur Ausbildung einer Farbreaktion, die genau nur dort stattfindet, wo zuvor durch die Druckausübung die Mikrokapseln aufgebrochen sind: in der Regel geschieht dieses entlang einer Schriftlinie, die durch Beschriftung mittels Stift oder Schreibmaschine ausgebildet wird.
□ CFB-Blätter weisen als Kombination aus CF- und CB-Blatt auf der einen Seite eine CF-Beschichtung und auf der gegenüberliegenden Seite eine CB-Beschichtung auf.
□ Schließlich beinhaltet eine SC-Schicht sowohl eingekapselte Farbstoffvorläufer wie auch mit diesen Farbstoffvorläufern nach ihrer Freisetzung reagierende Farbentwickler.

In einer bevorzugten Variante wird das nach dem erfindungsgemäßen Verfahren hergestellte Aufzeichnungsmaterial ausgebildet als wärmeempfindliches Aufzeichnungsmaterial. In diesem Fall weist das diesseits vorgeschlagene Verfahren mindestens die folgenden weiteren Verfahrensschritte auf:
■ Vorbereiten einer fünften Beschichtungszusammensetzung, wobei diese fünfte Beschichtungszusammensetzung mindestens aufweist:
   - einen Farbbildner,
   - einen Farbakzeptor;
■ Aufbringen der vorbereiteten fünften Beschichtungszusammensetzung zur Ausbildung einer wärmeempfindlichen Aufzeichnungsschicht auf dem Pigmentauftrag auf der Vorderseite des Substrates und/oder auf der Rückseite des Substrates;
■ Trocknen der fünften Beschichtungszusammensetzung.

Ganz besonders bevorzugt weist das diesseits vorgeschlagene Verfahren mindestens die folgenden weiteren Verfahrensschritte auf:
■ Vorbereiten einer vierten Beschichtungszusammensetzung, wobei diese vierte Beschichtungszusammensetzung mindestens aufweist:
   - ein Pigment,
   - ein Bindemittel;
■ Vorbereiten einer fünften Beschichtungszusammensetzung, wobei diese vierte Beschichtungszusammensetzung mindestens aufweist:
   - einen Farbbildner,
   - einen Farbakzeptor;
■ Aufbringen der vorbereiteten vierten Beschichtungszusammensetzung zur Ausbildung einer pigmentierten Zwischenschicht auf dem Pigmentauftrag auf der Vorderseite des Substrates und/oder auf der Rückseite des Substrates;
■ Trocknen der vierten Beschichtungszusammensetzung;
■ Aufbringen der vorbereiteten fünften Beschichtungszusammensetzung zur Ausbildung einer wärmeempfindlichen Aufzeichnungsschicht auf der pigmentierten Zwischenschicht auf der Vorderseite des Substrates und/oder auf der Rückseite des Substrates;
■ Trocknen der fünften Beschichtungszusammensetzung.

Die in der fünften Beschichtungszusammensetzung enthaltenden Farbbildner und Farbakzeptor sind derart zu wählen, dass Farbstoffvorläufer und Farbakzeptor unter Einwirkung von Wärme farbbildend miteinander reagieren. Allgemein ist als möglicher Farbakzeptor insbesondere mindestens eine der Substanzen bevorzugt, ausgesucht aus der Liste, umfassend:
■ 2,2 bis (4-hydroxyphenyl)-propan - auch bekannt als Bisphenol A,
■ 4-[(4-(1-methylethoxy)phenyl)sulfonyl]phenol - auch bekannt als D8,
■ N-(p-toluensulphonyl)-N'-(3-p-toluensulphonyl-oxy-phenyl)-harnstoff, auch bekannt als Pergafast^{®} 201 der Firma BASF Corporation
■ 2,4'-dihydroxy-diphenylsulfon,
■ 4,4'-Dihydroxydiphenylsulfon,
■ N-(2-hydroxyphenyl)-2-[(4-hydroxyphenyl)thio]acetamid,
ohne auf die oberen Farbakzeptoren in irgendeiner Art und Weise beschränkt zu sein.

Die fünfte Beschichtungszusammensetzung zur Ausbildung der wärmeempfindlichen Aufzeichnungsschicht umfasst als Farbstoffvorläufer bevorzugt solche, die ausgesucht sind aus der Liste, umfassend:
3-diethylamino-6-methyl-7-Anilinofluoran, 3-dibutylamino-6-methyl-7-Anilinofluoran, 3-(N-methyl-N-propyl)amino-6-methyl-7-Anilinofluoran, 3-(N-ethyl-N-isoamyl)amino-6-methyl-7-Anilinofluoran, 3-(N-methyl-N-cyclohexyl)amino-6-methyl-7-Anilinofluoran, 3-(N-ethyl-N-tolyl)amino-6-methyl-7-Anilinofluoran und 3-(N-ethyl-N-tetrahydrofuryl)amino-6-methyl-7-Anilinofluoran. Ganz besonders bevorzugt ist dabei 3-dibutylamino-6-methyl-7-Anilinofluoran - auch bekannt als ODB-2.

Es ist möglich, dass die fünfte Beschichtungszusammensetzung zur Ausbildung der wärmeempfindlichen Aufzeichnungsschicht mehr als einen Farbstoffvorläufer aufweist, dann bevorzugt jeweils ausgesucht aus den im obigen Absatz aufgelisteten Farbstoffvorläufern.

Die fünfte Beschichtungszusammensetzung zur Ausbildung der wärmeempfindlichen Aufzeichnungsschicht enthält ganz besonders bevorzugt und mit dem Ziel einer Erhöhung der thermischen Ansprechempfindlichkeit mindestens einen Sensibilisator, insbesondere ausgesucht aus der Liste, umfassend
- Stearinsäureamid,
- Diphenylsulfon
- Benzylnaphtylether
- Dibenzyloxalat,
- Di-(4-methylphenoxy)-ethan,
- 1,2-Di(phenoxy)-ethan,
- Dimethylterephtalat und
- 2-(2H-benzotriazol-2-yl)-p-cresol, auch bekannt als Tinuvin^{®} der Firma BASF Corporation,

Geeignete Bindemittel zur Einbindung in die fünfte Beschichtungszusammensetzung zur Ausbildung der wärmeempfindlichen Aufzeichnungsschicht sind beispielsweise wasserlösliche Bindemittel wie Stärke, Hydroxyethylzellulose, Methylzellulose, Carboxymethylzellulose, Gelatine, Kasein, Polyvinylalkohole, modifizierte Polyvinylalkohole, Ethylen-Vinylalkohol-Coplymere, Natriumpolyacrylate, Acrylamid-Acrylat-Copolymere, Acrylamid-Acrylat-Methacrylat-Terpolymere sowie Alkalisalze von Styrol-Maleinsäureanhydrid-Copolymer oder Ethylen-Maleinsäureanhydrid-Copolymer, wobei die Bindemittel allein oder in Kombination untereinander eingesetzt werden können; auch wasserunlösliche Latexbinder wie Styrol-Butadiene-Copolymere, Acrylnitril-Butadien-Copolymere und Methyl-Acrylat-Butadien-Copolymere bieten sich als Bindemittel zur Einbindung in die wärmeempfindliche Aufzeichnungsschicht an. Im Sinne der vorliegenden Erfindung gelten Polyvinylalkohol, Ethylen-Vinylalkohol-Coplymere oder Polyvinylalkohol in Verbindung mit Ethylen-Vinylalkohol-Coplymeren als besonders bevorzugte Bindemittel, die zusammen, bezogen auf das Gesamtgewicht der wärmeempfindlichen Aufzeichnungsschicht, in einem Bereich von 10 bis 20 Gew.-% in die wärmeempfindliche Aufzeichnungsschicht eingebunden sind.

Zur Verbesserung der Gleiteigenschaften an einem Thermokopf und zur Vermeidung einer übermäßigen Abnutzung des Thermokopfes kann die Beschichtungsmasse zur Ausbildung der wärmeempfindlichen Aufzeichnungsschicht weiterhin Gleit- und Trennmittel enthalten wie Metallsalze höherer Fettsäuren, zum Beispiel Zinkstearat, Kalziumstearat sowie Wachse, wie zum Beispiel Paraffin, oxidiertes Paraffin, Polyethylen, Polyethylenoxid, Stearamide und Kastorwachs. Weitere Bestandteile der Aufzeichnungsschicht sind gegebenenfalls beispielsweise Pigmente, bevorzugt anorganische Pigmente wie beispielsweise Aluminium(hydr)oxid, Kieselsäure und Kalziumkarbonat, wobei hier insbesondere Kalziumkarbonat, das bevorzugt in einer Menge von 0 bis 45 Gew.-%, ganz besonders bevorzugt in einer Menge von 10 bis 40 Gew.-%, jeweils bezogen auf das Gesamtgewicht der Aufzeichnungsschicht, in die Aufzeichnungsschicht eingebunden sein soll, als bevorzugt gilt.

Bevorzugt wird die fünfte Beschichtungszusammensetzung zur Ausbildung der wärmeempfindlichen Aufzeichnungsschicht mittels eines Streichaggregats aufgebracht, ausgesucht aus der Liste, umfassend: Rollrakelstreichwerk, Messerstreichwerk, Vorhangbeschichter (in der Ausführung als Schlitzgießer oder Gleitflächengießer) und Luftbürste. Dabei ist die zur Ausbildung der wärmeempfindlichen Aufzeichnungsschicht genutzte fünfte Beschichtungszusammensetzung bevorzugt wässrig. Die anschließende Trocknung der Beschichtungsmasse geschieht üblicherweise durch ein Verfahren, bei dem Wärme zugeführt wird, wie es durch Heißluft-Schwebetrockner oder auch Kontakttrockner geschieht. Bewährt ist auch eine Kombination aus den aufgeführten Trockenverfahren. Die flächenbezogene Masse der wärmeempfindlichen Aufzeichnungsschicht liegt bei dem hier vorgeschlagenen Verfahren zur Herstellung eines ein Authentifikationsmerkmal aufweisenden Aufzeichnungsmaterials bevorzugt zwischen 2 und 6 g/m².

Die zur Ausbildung der pigmentierten Zwischenschicht bevorzugt eingesetzten Streichaggregate sind insbesondere egalisierende Streichaggregate, ausgesucht aus der Liste, umfassend: Streichmesser-, Luftbürsten- oder (Roll-)Rakelstreichwerk mit Walzen- oder Düsen Farbauftrag. Gerade bei einem Verfahren unter Verwendung eines dieser genannten Streichverfahren kann eine solche pigmentierte Zwischenschicht einen positiven Beitrag zur Egalisierung der zu bestreichenden Oberfläche leisten, womit sich die Menge an aufzubringender Masse einer meist teuren Beschichtungszusammensetzung zur Ausbildung der wärmeempfindlichen Aufzeichnungsschicht reduziert. Die anschließende Trocknung der Beschichtungsmasse zur Ausbildung der pigmentierten Zwischenschicht geschieht erneut und hier üblicherweise durch ein Verfahren, bei dem Wärme zugeführt wird, wie es durch Heißluft-Schwebetrockner oder auch Kontakttrockner geschieht. Bewährt ist auch eine Kombination aus den aufgeführten Trockenverfahren. Für die flächenbezogene Masse der pigmentierten Zwischenschicht hat sich ein bevorzugter Bereich zwischen 5 und 20 g/m² und noch besser zwischen 7 und 12 g/m² bewährt.

Diese vierte Beschichtungsmasse zur Ausbildung der pigmentierten Zwischenschicht enthält Bindemittel sowie bevorzugt eine Mischung aus optionalen organischen Pigmenten und anorganischen Pigmenten. Die anorganischen Pigmente sind dabei bevorzugt, einzeln oder in Kombination untereinander, ausgesucht aus der Liste, umfassend: Silizium(di)oxid, Bentonit, Talkum, kalziniertes Kaolin, Kalziumkarbonat sowie Aluminiumoxid und hier besonders Böhmit. Aus dieser vorstehenden Liste gelten gleichsam als ganz besonders bevorzugt die folgenden anorganischen Pigmente, einzeln oder in Kombination untereinander, ausgesucht aus der Liste, umfassend: kalziniertes Kaolin, Kalziumkarbonat sowie Aluminiumoxid und hier besonders Böhmit.

Neben den anorganischen und gegebenenfalls auch organischen Pigmenten enthält die dritte Beschichtungsmasse zur Ausbildung der pigmentierten Zwischenschicht mindestens ein Bindemittel bevorzugt auf Basis eines synthetischen Polymers, wobei beispielsweise Styrol-Butadien-Latex besonders gute Ergebnisse liefert. Die Verwendung eines synthetischen Bindemittels unter Beimischung mindestens eines natürlichen Polymers, wie besonders bevorzugt Stärke, stellt eine besonders geeignete Ausführungsform dar.

Sofern das diesseits vorgeschlagene Verfahren solche Verfahrensschritte umfasst, mit denen eine wärmeempfindliche Aufzeichnungsschicht ausgebildet wird, gilt es überdies als besonders bevorzugt, wenn eine solche wärmeempfindliche Aufzeichnungsschicht schließlich auch mit einer Schutzschicht abgedeckt wird. Zu diesem Zweck umfasst dann das diesseits vorgeschlagene Verfahren in einer bevorzugten Form mindestens die folgenden weiteren Verfahrensschritte:
■ Vorbereiten einer sechsten Beschichtungszusammensetzung;
■ Aufbringen der vorbereiteten sechsten Beschichtungszusammensetzung zur Ausbildung einer die wärmeempfindliche Aufzeichnungsschicht vollflächig abdeckenden Schutzschicht auf der Vorderseite des Substrates und/oder auf der Rückseite des Substrates;
■ Trocknen der sechsten Beschichtungszusammensetzung.

Ganz besonders bevorzugt weist die sechste Beschichtungszusammensetzung zur Ausbildung einer die wärmeempfindliche Aufzeichnungsschicht vollflächig abdeckenden Schutzschicht als Bindemittel zu mindestens 60 Gew.-% - bezogen auf den Gesamtanteil an Bindemittel - Diaceton-modifizierten Polyvinylalkohol auf. Neben dem Diaceton-modifizierten Polyvinylalkohol kann die sechste Beschichtungszusammensetzung in einer ersten möglichen Ausführungsform weitere Bindemittel umfassen, insbesondere Mischungen verschiedener Carboxylgruppen-, Silanol-modifizierter Polyvinylalkohole oder acrylatbasierende Copolymere. Diese machen bevorzugt mindestens 30 Gew.-%, ganz besonders bevorzugt mindestens 50 Gew.-%, - bezogen auf den Gesamtanteil an Bindemittel in der sechsten Beschichtungszusammensetzung - aus. In einer zweiten möglichen Ausführungsform weist die sechste Beschichtungszusammensetzung als Bindemittel ausschließlich Diaceton-modifizierten Polyvinylalkohol auf. Insbesondere wenn Diaceton-modifizierten Polyvinylalkohol alleiniges Bindemittel in der sechsten Beschichtungszusammensetzung ist, gilt es als besonders bevorzugt, wenn der Bindemittelanteil in der sechsten Beschichtungszusammensetzung in einem Bereich von 35 bis 65 Gew.- % liegt, bezogen auf das Gesamtgewicht der sechsten Beschichtungszusammensetzung.

Als Vernetzungshilfsmittel in der sechsten Beschichtungszusammensetzung bieten sich insbesondere solche an, die ausgewählt sind aus der Gruppe umfassend: Borsäure, Polyamin, Epoxyharz, Dialdehyd, Formaldehydoligomere, Epiochlorhydrinharz, Adipinsäuredihydrazid, Dimethylharnstoff, Melaminformaldehyd. Auch Mischungen verschiedener Vernetzungshilfsmittel sind möglich.

Es ist bevorzugt, wenn innerhalb der sechsten Beschichtungszusammensetzung das Verhältnis der Gew.-% des Bindemittels, insbesondere des Diaceton-modifizierten Polyvinylalkohols zu dem Vernetzungshilfsmittel in einem Bereich von 20 : 1 bis 5 : 1 und besonders bevorzugt in einem Bereich von 12 : 1 bis 7 : 1 liegt.

Besonders gute Ergebnisse wurden erzielt, wenn die sechste Beschichtungszusammensetzung zusätzlich ein anorganisches Pigment enthält. Dabei empfiehlt es sich besonders, wenn das anorganische Pigment ausgewählt ist aus der Gruppe umfassend Siliziumdioxid, Aluminiumhydroxid, Bentonit, Kalziumkarbonat, Kaolin oder einer Mischung aus den genannten anorganischen Pigmenten. Dabei ist insbesondere ein Verhältnis Pigment und hier ganz besonders bevorzugt von Kaolin zu dem Diaceton-modifizierten Polyvinylalkohol in einem Bereich von 1 : 1,5 bis 1 : 4,5 einzustellen, die Verhältniswerte dabei bezogen auf die jeweiligen Gew.-% von Pigment und Polyvinylalkohol in der sechsten Beschichtungszusammensetzung.

Als Beschichtungsvorrichtung zum Auftrag der sechsten Beschichtungszusammensetzung bieten sich insbesondere Rollrakelstreichwerk, Messerstreichwerk, Vorhangbeschichter oder Luftbürste an. Die flächenbezogene Masse der derart ausgebildeten Schutzschicht liegt bevorzugt zwischen 1,0 und 3,0 g/m² und noch besser zwischen 1, 5 und 2,3 g/m².

Erfindungsgemäß besonders bevorzugt ist, wenn zumindest einseitig, das heißt vorder- und/oder rückseitig, auf dem in der Masse farbintensiv durchgefärbten bahnförmigen Substrat mit dem auf der Substratvorderseite ausgebildeten bevorzugt unbunten Pigmentauftrag und mit dem auf der Substratrückseite ausgebildeten Pigmentauftrag eine Tintenempfangsschicht ausgebildet wird. Zu diesem Zweck umfasst dann das diesseits vorgeschlagene Verfahren in einer bevorzugten Form mindestens die folgenden weiteren Verfahrensschritte:
■ Vorbereiten einer dritten Beschichtungszusammensetzung und Aufbringen der vorbereiteten dritten Beschichtungszusammensetzung zur Ausbildung einer Tintenempfangsschicht auf dem Pigmentauftrag auf der Vorderseite des Substrates und/oder auf der Rückseite des Substrates;
■ Trocknen der dritten Beschichtungszusammensetzung.

Aus dem Stand der Technik sind eine Vielzahl von Tintenempfangsschichten bekannt, die geeignet sind, im Rahmen der vorliegenden Erfindung eingesetzt zu werden. In diesem Zusammenhang ganz besonders bevorzugt ist, dass die Tintenempfangsschicht (Schicht aus der dritten Beschichtungszusammensetzung) ein Pigment, bevorzugt Kieselsäure und Fixiermittel enthält, wobei bevorzugt zwei Tintenfixiermittel eingesetzt werden, nämlich weiter bevorzugtein Polyamin (erstes Tintenfixiermittel)und ein polyvalentes anorganisches Salz (zweites Tintenfixiermittel). Die Tintenempfangsschicht ist besonders bevorzugt charakterisiert durch folgendes:
■ das erste Tintenfixiermittel besteht aus einem mittelmolekulates Polyamin Kondensationsprodukt und
   - das Gewichtsverhältnis des ersten Tintenfixiermittels zum zweiten Tintenfixiermittel liegt zwischen 3 : 1 and 16 : 1 und
   - die Partikelgröße der Pigmente besitzen eine D₅₀ Partikelgröße (nach Malvern) von 4 µm bis 12 µm und
   - das Verhältnis Fixiermittel zu Pigment 1 : 2 bis 1 : 6 besteht

Bevorzugt treffen alle vier letztgenannten Bedingungen gemeinsam zu. Weitere Informationen über besonders bevorzugte Tintenempfangsschichten finden sich in der DE 101 40 677 A1 und hier insbesondere in den Ansprüchen. Diese Informationen werden auf dem Wege der Verweisung in den vorliegenden Text integriert.

Als Bindemittel werden zu 30-70 Gew.-% Polyvinylalkohol, sowie 30-70 % Acrylat Copolymer verwendet wobei die Gewichtsangabe bezogen ist auf das trockene Gesamtgewicht der Tintenempfangsschicht. Es hat sich überraschenderweise herausgestellt, dass die Kombination mit einer Tintenempfangsschicht die im erfindungsgemäßen Verfahren hergestellten Aufzeichnungsmaterialien für eine Vielzahl von zusätzlichen Anwendungsmöglichkeiten verfügbar macht: so ist es möglich, mit entsprechenden Bedruckungen schnell, zuverlässig und kostengünstig sogar individualisierte Exemplare von beispielsweise Eintrittskarten aus dem Aufzeichnungsmaterial mit Autorisierungsmerkmal zu gestalten. Hierbei war es nicht selbstverständlich, dass die im erfindungsgemäßen Verfahren hergestellten Aufzeichnungsmaterialien sich mit Tintenempfangsschichten versehen lassen, ohne dass diese von der abdeckenden Beschichtungszusammensetzung maßgeblich beeinträchtigt werden.

Im Sinne der Erfindung kann dabei die als Pigment bevorzugte Kieselsäure auch als Pigmentmischung verschiedener Kieselsäuren in der oder den Aufzeichnungsschichten (Tintenempfangsschichten, dritten Schichten) vorliegen, wobei dann für alle Kieselsäuren das Merkmal einer mittleren Partikelgröße in einem Bereich von 4 bis 12 µm gilt.

Es ist in ganz besonders bevorzugt, wenn beide Aufzeichnungsschichten aus derselben Beschichtungsmasse hergestellt sind und somit die gleichen Bestandteile in gleichen Mengen aufweisen sowie durch gleiche Messwerte beschrieben sind. Zur Aufbringung der mindestens einseitig aufgetragenen Aufzeichnungsschicht können praktisch alle bekannten Beschichtungsvorrichtungen eingesetzt werden, beispielsweise ausgesucht aus der Liste, umfassend Curtain-Coater und Sprühbeschichter, Filmpresse sowie Walzen- oder Düsenauftragswerk mit Luftbürstenstreichanlage, Streichmesser- und Rollrakelstreichvorrichtung
■ In der mindestens auf einer Seite aufgetragenen Aufzeichnungsschicht ermöglicht der Griff zu der oben als bevorzugt beschriebenen, insbesondere einer kieselsäurebasierten Tintenempfangsschicht eine ungewöhnlich hohe Druckgeschwindigkeit, wobei von Seiten der Erfinder davon ausgegangen wird, dass auch die Absorptionsfähigkeit des erfindungsgemäß einzusetzenden Substrates bzw. von dessen oberster Beschichtung hierbei eine wesentliche Rolle spielt. Dies gilt besonders bei einem bevorzugten Bereich der flächenbezogenen Masse von 2 bis 12 g/m² und insbesondere von 6 bis 10 g/m² für die mindestens auf einer Seite des Substrates aufgetragene Aufzeichnungsschicht ist

Teil der Erfindung ist auch ein Aufzeichnungsmaterial, umfassend
- ein in der Masse farbintensiv durchgefärbtes bahnförmiges Substrat, aufweisend eine Vorderseite als die erste der beiden Substratseiten und eine Rückseite als die zweite der beiden Substratseiten;
- eine erste Beschichtung, umfassend oder bestehend aus Pigment und einem Bindemittel, wobei die erste Beschichtung auf der Vorderseite des Substrates so aufgetragen ist, dass sie eine vollflächig abdeckende bevorzugt unbunte Pigmentverteilung aufweist, so dass die erste Beschichtung eine Opazität gegenüber dem Substrat in einem Bereich von 80% bis 100% aufweist und
- eine zweite Beschichtung, umfassend oder bestehend aus einem Pigment und einem Bindemittel, wobei die zweite Beschichtung auf der Rückseite des Substrates so aufgetragen ist, dass sie eine vollflächig abdeckende Pigmentverteilung aufweist, so dass die zweite Beschichtung eine Opazität gegenüber dem Substrat in einem Bereich von 80 bis 100% aufweist.

Bevorzugt ist dabei dieses Aufzeichnungsmaterial hergestellt oder herstellbar nach einem der vorbeschriebenen erfindungsgemäßen Verfahren.

Aufzeichnungsmaterialien, hergestellt nach mindestens einem der vielen hier vorgeschlagenen Verfahren und damit mindestens ein nicht sofort erkennbares, einen gewissen Überraschungseffekt für mögliche Fälscher darstellendes Authentifikationsmerkmal in Form eines verborgenen farbintensiven Substrats und gegebenenfalls ein zusätzliches Sicherheitsmerkmal aufweisend, sind besonders gut geeignet zur Verwendung als hochwertige Tickets, sei es in Form von Eintrittskarten, sei es in Form von Fahrscheinen, weshalb eine derartige Verwendung als besonders bevorzugt gilt.

Wie oben bereits angedeutet umfasst ein besonders bevorzugtes erfindungsgemäßes Aufzeichnungsmaterial auf der ersten und/oder der zweiten Beschichtung eine Tintenempfangsschicht als dritte Beschichtung. Aufgrund dieser Tintenempfangsschicht sind auch Kleinauflagen der erfindungsgemäßen Aufzeichnungsmaterialien wirtschaftlich leicht darstellbar. Überdies hinaus ist es möglich, individualisierte Angaben mittels einer Ink-Jet-Bedruckung auf die erfindungsgemäßen Aufzeichnungsmaterialien zu bringen, ohne das deren Sicherheitskennzeichen beeinträchtigt werden.

Besonders bevorzugt ist ein erfindungsgemäßes Aufzeichnungsmaterial, wobei die dritte Beschichtung ein Pigment aus Kieselsäure mit einer mittleren Partikelgröße in einem Bereich von 4 bis 12 µm sowie zwei unterschiedlichen Tintenfixiermitteln umfasst. Dieses Beschichtungsmaterial für die dritte (Tintenempfangs-) Beschichtung hat sich im Zusammenhang mit dem erfindungsgemäßen Aufzeichnungsmaterial bzw. denen in den erfindungsgemäßen Verfahren hergestellten Aufzeichnungsmaterialien als besonders geeignet erwiesen. Weiter bevorzugte Ausgestaltungsformen für die dritte Beschichtung sind weiter oben beschrieben.

Die in Beschreibung und Patentansprüchen gemachten Angaben zur flächenbezogenen Masse, zu Gew.-% (Gewichts-%) und zu Gew.-Teilen (Gewichts-Teilen) beziehen sich jeweils auf das "atro"-Gewicht, d.h. absolut trockene Gewichtsteile. In den Ausführungen zu den organischen Pigmenten sind die diesbezüglichen Zahlenangaben berechnet aus dem "lutro"-Gewicht, d.h. lufttrockene Gewichtsteile, abzüglich des Gewichtsanteils von Wasser um und im Inneren der Pigmente in ihrer Lieferform.

### Beispiele

Die nachfolgenden erfindungsgemäßen Beispiele 2 und 3 werden zusammen mit dem Vergleichsbeispiel 1 die Erfindung weitergehend erläutern.

Insgesamt drei in der Masse in kräftigem und intensivem rot durchgefärbte bahnförmige, beschichtungsfreie Papiere mit einer flächenbezogenen Masse von 125 g/m² werden auf einer Streichmaschine im jeweils ersten Maschinendurchlauf unter Verwendung einer Luftbürste vorderseitig mit einem Pigmentauftrag versehen, dessen flächenbezogene Masse in Beispiel 1 15 g/m², in Beispiel 2 29 g/m² und in Beispiel 3 35 g/m² beträgt. Rückseitig erhalten die Papiere aller drei Beispiele im jeweils zweiten Maschinendurchlauf unter Verwendung der schon zuvor genutzten Luftbürste einen Pigmentauftrag von 35 g/m². Für alle vorder- und rückseitigen Pigmentaufträge kommt die gleiche Beschichtungszusammensetzung zur Einsatz, die neben einem Bindemittelanteil von 23 Gew.-% Styrolbutadien kalziniertes Kaolin mit einem Anteil von 43,53 Gew.-% und Titandioxid mit einem Anteil von 30,75 Gew.-% aufweist. Die derart beidseitig mit einem Pigmentauftrag versehenen Papiere erhalten sodann eine leichte Kalandrierung.

Das Beispiel 1 erscheint vorderseitig im Rahmen einer visuellen Beurteilung inakzeptabel rötlich, es erfüllt somit nicht die Aufgabe, ein Aufzeichnungsmaterial zur Verfügung zu stellen, dem man das Authentifikationsmerkmal in Form eines farbintensiven Substrats nicht sofort ansehen kann. Beispiel 2 weist vorderseitig noch einen kaum wahrnehmbaren Hauch einer rosa erscheinenden Oberfläche auf, die nur dann festzustellen ist, wenn der Benutzer etwas von dem roten Substrat im Inneren des Aufzeichnungsmaterials weiß. Vor diesem Hintergrund ist dieses Beispiel als gut zu bewerten. Beispiel 3 erscheint indes vorder- wie rückseitig komplett weiß, es ist als sehr gut einzustufen.

Auf Overhead-PE-Folien mit einer Opazität von 2% wird im Labor die Beschichtungszusammensetzung einseitig mit den flächenbezogenen Massen aufgetragen, die auch für die Beispiele 1 bis 3 zum Einsatz kamen. Es wird
■ für das Beispiel 1 mit dem nicht akzeptablen vorderseitigen Pigmentauftrag eine Opazität von 73%,
■ für das Beispiel 2 mit dem als gut beurteilten vorderseitigen Pigmentauftrag eine Opazität von 88,4%,
■ für das Beispiel 3 mit dem als sehr gut beurteilten vorderseitigen Pigmentauftrag eine Opazität von 92,5%
gemessen. Dabei erfolgt die Bestimmung der Opazität nach der ISO-Norm 2471 (Ausgabe 12/2008), die Grundlagen für die Messung ergeben sich aus den Vorgaben der ISO-Norm 2469 (Ausgabe 06/2007).

Auf die Papiere gemäß der Beispiele 2 und 3 wird vorderseitig unter Nutzung eines Rollrakelstreichwerks jeweils eine pigmentierte Zwischenschicht mit 9 g/m² ausgebildet, wofür eine Beschichtungsmasse mit einer Pigmentmischung aus Hohlkörperpigment und kalziniertem Kaolin sowie mit Styrol-Butadien-Latex und Stärke als Bindemittelkombination verwendet wird.

Unter Nutzung eines Rollrakelstreichwerks wird anschließend vorderseitig auf die zuvor noch getrocknete pigmentierte Zwischenschicht eine wärmeempfindliche Aufzeichnungsschicht mit einer flächenbezogenen Masse von 4,2 g/m² ausgebildet, wofür eine Beschichtungszusammensetzung mit folgenden Hauptbestandteilen zum Einsatz kommt:
■ Farbbildner: 3-dibutylamino-6-methyl-7-Anilinofluoran, das ist: ODB-2;
■ Farbakzeptor : 2,2 bis (4-hydroxyphenyl)-propan - das ist Bisphenol A;
■ Pigment: gefälltes Kalziumkarbonat
■ Bindemittel: Ethylen-Vinylalkohol-Coplymer;
■ Hilfsmittel: Gleitmittel (Zinkstearat), Wachse, Vernetzer.

Im Fall des Beispiels 2 wird auf die wärmeempfindliche Aufzeichnungsschicht noch unter Nutzung einer Luftbürste eine Schutzschicht mit einer flächenbezogenen Masse von 1,9 g/m² ausgebildet, welche als Hauptbestandteile
■ Diaceton-modifizierten Polyvinylalkohol als Bindemittel,
■ Adipinsäuredihydrazid als Vernetzungshilfsmittel,
■ Aluminiumhydroxid als Pigment
enthält. Die Aufzeichnungsmaterialen gemäß der beiden Beispiele 2 und 3 werden vor Ihrer Konfektionierung mittels Rollenschneidern noch einer leichten Kalandrierung unterzogen. Die entsprechend der vorstehenden Versuchsbeschreibung hergestellten Aufzeichnungsmaterialien gemäß der Beispiele 2 und 3 sind besonders gut geeignet zur Verwendung als hochwertige Tickets, sei es in Form von Eintrittskarten, sei es in Form von Fahrscheinen. Für den Benutzer stellen sie zunächst übliche weiße Tickets mit wärmeempfindlicher Aufzeichnungsschicht dar.. Erst bei einem Zerreißen der Tickets tritt das erfindungswesentliche Authentifikationsmerkmal in Form des farbintensiven Substrats an der Reißkante wegen der unregelmäßigen und unterschiedlichen Reißkanten von Substrat und von den darauf ausgebildeten Pigmentaufträgen völlig überraschend in Erscheinung. Damit erfüllen die entsprechend der vorstehenden Versuchsbeschreibung hergestellten Aufzeichnungsmaterialien gemäß der Beispiele 2 und 3 vollends die der Erfindung zugrundeliegende Aufgabe.

### Beispiel 4:

Die Aufzeichnungsmaterialien aus Beispiel 2 und 3 werden mittels eines Walzenauftragswerks in Verbindung mit einer Luftbürste in einer separaten Streichanlage beidseitig mit der nachfolgenden Beschichtungsmasse gemäß Tabelle 1 beaufschlagt, wobei jeweils eine flächenbezogene Masse von 6 g/m² eingestellt wird:

**Tabelle 1: Rezeptur für die Streichmasse zur Herstellung von Aufzeichnungsschichten, die beidseitig unmittelbar auf das Substrat aufzutragen sind**

| | | Gew.-% (atro) |
|---|---|---|
| Wasser | | --- |
| Natriumhydroxid | | 0,28 |
| Kieselsäure 1 HP39 | | 11,06 |
| Kieselsäure 2 Siloid ED5 | | 44,24 |
| PVAI* Mowiol 28-99 | | 14,93 |
| Tintenfixiermittel 1 Nalco 7607 | | 11,01 |
| Tintenfixiermittel 2 CaCl2 | | 1,10 |
| Bindemittel Vinnacoat 4433 | | 14,5 |
| Optischer Aufheller Blankophor PSK | | 2,88 |
| Gesamt atro | | 100 |

| | | |
|---|---|---|
| *Polyvinylalkohol | | |

Nach der Trocknung der mit der Aufzeichnungsschicht versehenen Papierbahn erfolgt deren Behandlung auf einer Glättvorrichtung. Es ergibt sich eine Glätte von 80 Bekk-sec.

Druckversuche mit einem Epson Stylus Photo 950 sowie aus Vergleichsgründen zusätzlich mit einem Hewlett-Packard 720 zeigen eine sehr gute Bedruckbarkeit, wobei aufgedruckte Vollflächen schon nach einer Zeit von ca. 2 sec wischfest sind.

Zur Untersuchung der Beständigkeit des Druckbildes gegenüber Feuchtigkeit und Wasser werden die Druckbilder, an denen zuvor schon die schnelle Trocknungszeit beurteilt wurde, mit Wasser beträufelt. Nach 2 Sekunden Einwirkzeit wischt man mehrmals mit einem Finger unter gleichbleibendem Druck über das Druckbild. Dabei sollte das Druckbild möglichst wenig, im Idealfall überhaupt nicht verwischt werden. Auch hier können die vorgeschlagenen Aufzeichnungsmaterialien in einem besonderen Maße überzeugen.

## Patentansprüche

1. Verfahren zur Herstellung eines ein Authentifikationsmerkmal aufweisenden Aufzeichnungsmaterials mit einem in der Masse durchgefärbten bahnförmigen Substrat und einem das Substrat zumindest einseitig vollflächig abdeckenden Pigmentauftrag, **dadurch gekennzeichnet, dass** das Verfahren mindestens die folgenden Verfahrensschritte aufweist:
■ Ausbilden eines in der Masse farbintensiv durchgefärbten bahnförmigen Substrats,
aufweisend eine Vorderseite als die erste der beiden Substratseiten und eine Rückseite als die zweite der beiden Substratseiten;
■ Vorbereiten einer ersten Beschichtungszusammensetzung, wobei diese erste Beschichtungszusammensetzung mindestens ein Pigment und ein Bindemittel aufweist;
■ Vorbereiten einer zweiten Beschichtungszusammensetzung, wobei diese zweite Beschichtungszusammensetzung mindestens ein Pigment und ein Bindemittel aufweist;
■ Zuführen der vorbereiteten ersten Beschichtungszusammensetzung zu einem ersten Streichaggregat und Auftragen der ersten Beschichtungszusammensetzung mit dem ersten Streichaggregat auf die Vorderseite des während der Auftragung relativ zum ersten Streichaggregat bewegten bahnförmigen Substrats zur Ausbildung eines das Substrat auf seiner Vorderseite vollflächig abdeckenden bevorzugt unbunten Pigmentauftrags, derart,
dass der bevorzugt unbunte Pigmentauftrag aus der ersten Beschichtungszusammensetzung eine Opazität aufweist in einem Bereich von 80% bis 100%;
■ Trocknen der ersten Beschichtungszusammensetzung;
■ Zuführen der vorbereiteten zweiten Beschichtungszusammensetzung zu einem zweiten Streichaggregat und Auftragen der zweiten Beschichtungszusammensetzung mit dem zweiten Streichaggregat auf die Rückseite des während der Auftragung relativ zum zweiten Streichaggregat bewegten bahnförmigen Substrats zur Ausbildung des das Substrat auf seiner Rückseite vollflächig abdeckenden Pigmentauftrags, derart,
dass der Pigmentauftrag aus der zweiten Beschichtungszusammensetzung eine Opazität aufweist in einem Bereich von 80% bis 100%;
■ Trocknen der zweiten Beschichtungszusammensetzung.

2. Verfahren zur Herstellung eines Aufzeichnungsmaterials nach Patentanspruch 1, **dadurch gekennzeichnet, dass** der Pigmentauftrag aus der ersten Beschichtungszusammensetzung und/oder der zweiten Beschichtungszusammensetzung eine Opazität aufweist in einem Bereich von 90% bis 100%.

3. Verfahren zur Herstellung eines Aufzeichnungsmaterials nach einem der Patentansprüche 1 und 2, **dadurch gekennzeichnet, dass** das erste Streichaggregat und/oder das zweite Streichaggregat jeweils ausgesucht sind aus der Liste, umfassend: Luftbürste und Vorhangbeschichter.

4. Verfahren zur Herstellung eines Aufzeichnungsmaterials nach einem der Patentansprüche 1 und 3, **dadurch gekennzeichnet, dass** das in der Masse farbintensiv durchgefärbte bahnförmige Substrat ein Papier ist.

5. Verfahren zur Herstellung eines Aufzeichnungsmaterials nach einem der Patentansprüche 1 bis 4, **dadurch gekennzeichnet, dass** die erste Beschichtungszusammensetzung und die zweite Beschichtungszusammensetzung identisch sind.

6. Verfahren zur Herstellung eines Aufzeichnungsmaterials nach einem der Patentansprüche 1 bis 5, **dadurch gekennzeichnet, dass** die erste Beschichtungszusammensetzung und/oder die zweite Beschichtungszusammensetzung als Pigment eine Pigmentmischung aus mindestens einem anorganischen Pigment und aus mindestens einem organischen Pigment aufweist.

7. Verfahren zur Herstellung eines Aufzeichnungsmaterials nach Patentanspruch 6, **dadurch gekennzeichnet, dass** das mindestens eine anorganische Pigment in der ersten Beschichtungszusammensetzung und/oder in der zweiten Beschichtungszusammensetzung ein Pigment ist, ausgesucht aus der Liste, umfassend: Aluminiumdioxid, Siliziumdioxid, Kalziumkarbonat, Kaolin, Titandioxid, Bariumsulfat, Zinkoxid, Zinksulfit.

8. Verfahren zur Herstellung eines Aufzeichnungsmaterials nach einem der Patentansprüche 6 bis 7, **dadurch gekennzeichnet, dass** das mindestens eine anorganische Pigment in der ersten Beschichtungszusammensetzung und/oder in der zweiten Beschichtungszusammensetzung Titandioxid ist.

9. Verfahren zur Herstellung eines Aufzeichnungsmaterials nach einem der Patentansprüche 1 bis 8, **dadurch gekennzeichnet, dass** das Aufzeichnungsmaterial ein Wasserzeichen als mindestens ein ergänzendes Sicherheitsmerkmal aufweist.

10. Verfahren zur Herstellung eines Aufzeichnungsmaterials nach einem der Patentansprüche 1 bis 9, **dadurch gekennzeichnet, dass** das Verfahren mindestens die folgenden weiteren Verfahrensschritte aufweist:
■ Vorbereiten einer dritten Beschichtungszusammensetzung und Aufbringen der vorbereiteten dritten Beschichtungszusammensetzung zur Ausbildung einer Tintenempfangsschicht auf dem Pigmentauftrag auf der Vorderseite des Substrates und/oder auf der Rückseite des Substrates;
■ Trocknen der dritten Beschichtungszusammensetzung.

11. Aufzeichungsmaterial, umfassend
- ein in der Masse farbintensiv durchgefärbtes bahnförmiges Substrat, aufweisend eine Vorderseite als die erste der beiden Substratseiten und eine Rückseite als die zweite der beiden Substratseiten;
- eine erste Beschichtung, umfassend oder bestehend aus Pigment und einem Bindemittel, wobei die erste Beschichtung auf der Vorderseite des Substrates so aufgetragen ist, dass sie eine vollflächig abdeckende bevorzugt unbunte Pigmentverteilung aufweist, so dass die erste Beschichtung eine Opazität gegenüber dem Substrat in einem Bereich von 80% bis 100% aufweist und
- eine zweite Beschichtung, umfassend oder bestehend aus einem Pigment und einem Bindemittel, wobei die zweite Beschichtung auf der Rückseite des Substrates so aufgetragen ist, dass sie eine vollflächig abdeckende Pigmentverteilung aufweist, so dass die zweite Beschichtung eine Opazität gegenüber dem Substrat in einem Bereich von 80 bis 100% aufweist.

12. Aufzeichnungsmaterial nach Anspruch 11, hergestellt oder herstellbar nach einem der Ansprüche 1 bis 10.

13. Aufzeichnungsmaterial nach einem der Ansprüche 11 oder 12, umfassend auf der ersten und/oder der zweiten Beschichtung als dritte Beschichtung eine Tintenempfangsschicht.

14. Aufzeichnungsmaterial nach Anspruch 13, wobei die dritte Beschichtung Kieselsäure mit einer mittleren Partikelgröße in einem Bereich von 4 bis 12 µm sowie zwei Tintenfixiermittel umfasst.

## Claims

1. Process for the production of a recording material having an authentication feature, having a web-form substrate through-coloured in the mass and a pigment coating that covers the entire surface of the substrate on at least one side, **characterised in that** the process has at least the following process steps:
■ forming a web-form substrate vividly through-coloured in the mass,
having a front side as the first of the two substrate sides and a rear side as the second of the two substrate sides;
■ preparing a first coating composition, this first coating composition having at least a pigment and a binder;
■ preparing a second coating composition, this second coating composition having at least a pigment and a binder;
■ supplying the prepared first coating composition to a first coating unit and applying the first coating composition with the first coating unit to the front side of the web-form substrate, which is moved relative to the first coating unit during the application, to form a pigment coating, preferably an achromatic pigment coating, that covers the entire surface of the substrate on its front side, in such a way that
the preferably achromatic pigment coating composed of the first coating composition has an opacity in a range of from 80 % to 100 %;
■ drying the first coating composition;
■ supplying the prepared second coating composition to a second coating unit and applying the second coating composition with the second coating unit to the rear side of the web-form substrate, which is moved relative to the second coating unit during the application, to form the pigment coating that covers the entire surface of the substrate on its rear side, in such a way that
the pigment coating composed of the second coating composition has an opacity in a range of from 80 % to 100 %;
■ drying the second coating composition.

2. Process for the production of a recording material according to patent claim 1, **characterised in that** the pigment coating composed of the first coating composition and/or of the second coating composition has an opacity in a range of from 90 % of 100 %.

3. Process for the production of a recording material according to either one of patent claims 1 and 2, **characterised in that** the first coating unit and/or the second coating unit are each selected from the list comprising: airbrush and curtain coater.

4. Process for the production of a recording material according to either one of patent claims 1 and 3, **characterised in that** the web-form substrate vividly through-coloured in the mass is a paper.

5. Process for the production of a recording material according to any one of patent claims 1 to 4, **characterised in that** the first coating composition and the second coating composition are identical.

6. Process for the production of a recording material according to any one of patent claims 1 to 5, **characterised in that** the first coating composition and/or the second coating composition have as pigment a pigment mixture composed of at least one inorganic pigment and of at least one organic pigment.

7. Process for the production of a recording material according to patent claim 6, **characterised in that** the at least one inorganic pigment in the first coating composition and/or in the second coating composition is a pigment selected from the list comprising: aluminium dioxide, silicon dioxide, calcium carbonate, kaolin, titanium dioxide, barium sulphate, zinc oxide, zinc sulphite.

8. Process for the production of a recording material according to either one of patent claims 6 and 7, **characterised in that** the at least one inorganic pigment in the first coating composition and/or in the second coating composition is titanium dioxide.

9. Process for the production of a recording material according to any one of patent claims 1 to 8, **characterised in that** the recording material has a watermark as at least one supplementary security feature.

10. Process for the production of a recording material according to any one of patent claims 1 to 9, **characterised in that** the process has at least the following further process steps:
■ preparing a third coating composition and applying the prepared third coating composition to form an ink-receiving layer on the pigment coating on the front side of the substrate and/or on the rear side of the substrate;
■ drying the third coating composition.

11. Recording material, comprising
- a web-form substrate vividly through-coloured in the mass, having a front side as the first of the two substrate sides and a rear side as the second of the two substrate sides;
- a first coating, comprising or consisting of pigment and a binder, the first coating being applied to the front side of the substrate in such a way that it has a preferably achromatic pigment distribution that covers the entire surface, so that the first coating has an opacity with respect to the substrate in a range of from 80 % to 100 %, and
- a second coating, comprising or consisting of a pigment and a binder, the second coating being applied to the rear side of the substrate in such a way that it has a pigment distribution that covers the entire surface, so that the second coating has an opacity with respect to the substrate in a range of from 80 to 100 %.

12. Recording material according to claim 11, produced or producible in accordance with any one of claims 1 to 10.

13. Recording material according to either one of claims 11 and 12, comprising an ink-receiving layer as a third coating on the first and/or the second coating.

14. Recording material according to claim 13, wherein the third coating comprises silicic acid having a mean particle size in a range of from 4 to 12 µm and two ink-fixing agents.

## Revendications

1. Procédé de fabrication d'un matériau d'enregistrement comprenant une caractéristique d'authentification, comportant un substrat en feuille continue, coloré dans la masse, et une couche pigmentaire qui au moins sur une face recouvre en pleine surface le substrat, **caractérisé en ce que** le procédé comprend au moins les étapes suivantes :
- constitution d'un substrat en feuille continue, coloré dans la masse par une couleur intense, comprenant un recto, au titre de la première des deux faces du substrat, et un verso, au titre de la deuxième des deux faces du substrat ;
- préparation d'une première composition de revêtement, cette première composition de revêtement comprenant au moins un pigment et un liant ;
- préparation d'une deuxième composition de revêtement, cette deuxième composition de revêtement comprenant au moins un pigment et un liant ;
- amenée de la première composition de revêtement préparée à une première coucheuse, et application de la première composition de revêtement, à l'aide de la première coucheuse, sur le recto du substrat en feuille continue, qui pendant l'application est déplacé par rapport à la première coucheuse, dans le but de constituer une couche pigmentaire de préférence incolore, recouvrant en pleine surface le substrat sur son recto, de telle sorte que la couche pigmentaire de préférence incolore obtenue à partir de la première composition de revêtement présente une opacité comprise dans la plage de 80 à 100 % ;
- séchage de la première composition de revêtement ;
- amenée de la deuxième composition de revêtement préparée à une deuxième coucheuse, et application de la deuxième composition de revêtement, à l'aide de la deuxième coucheuse, sur le verso du substrat en feuille continue, qui est déplacé pendant l'application par rapport à la deuxième coucheuse, pour la constitution de la couche pigmentaire recouvrant en pleine surface le substrat sur son verso, de telle sorte que la couche pigmentaire obtenue à partir de la deuxième composition de revêtement présente une opacité comprise dans la plage de 80 à 100 % ;
- séchage de la deuxième composition de revêtement.

2. Procédé de fabrication d'un matériau d'enregistrement selon la revendication 1, **caractérisé en ce que** la couche pigmentaire obtenue à partir de la première composition de revêtement et/ou de la deuxième composition de revêtement présente une opacité comprise dans la plage de 90 % à 100 %.

3. Procédé de fabrication d'un matériau d'enregistrement selon l'une des revendications 1 et 2, **caractérisé en ce que** la première coucheuse et/ou la deuxième coucheuse sont chacune choisies dans la liste comprenant une lame d'air et une coucheuse à rideau.

4. Procédé de fabrication d'un matériau d'enregistrement selon l'une des revendications 1 à 3, **caractérisé en ce que** le substrat en feuille continue, coloré dans la masse par une couleur intense, est un papier.

5. Procédé de fabrication d'un matériau d'enregistrement selon l'une des revendications 1 à 4, **caractérisé en ce que** la première composition de revêtement et la deuxième composition de revêtement sont identiques.

6. Procédé de fabrication d'un matériau d'enregistrement selon l'une des revendications 1 à 5, **caractérisé en ce que** la première composition de revêtement et/ou la deuxième composition de revêtement comprennent en tant que pigment un mélange pigmentaire constitué d'au moins un pigment inorganique et d'au moins un pigment organique.

7. Procédé de fabrication d'un matériau d'enregistrement selon la revendication 6, **caractérisé en ce que** le ou les pigments inorganiques de la première composition de revêtement et/ou de la deuxième composition de revêtement est/sont un/des pigment(s) choisi(s) dans la liste comprenant le dioxyde d'aluminium, le dioxyde de silicium, le carbonate de calcium, le kaolin, le dioxyde de titane, le sulfate de baryum, l'oxyde de zinc, le sulfite de zinc.

8. Procédé de fabrication d'un matériau d'enregistrement selon l'une des revendications 6 à 7, **caractérisé en ce que** le ou les pigments inorganiques de la première composition de revêtement et/ou de la deuxième composition de revêtement est/sont du dioxyde de titane.

9. Procédé de fabrication d'un matériau d'enregistrement selon l'une des revendications 1 à 8, **caractérisé en ce que** le matériau d'enregistrement comprend un filigrane, jouant le rôle d'au moins une caractéristique de sécurité supplémentaire.

10. Procédé de fabrication d'un matériau d'enregistrement selon l'une des revendications 1 à 9, **caractérisé en ce que** le procédé comprend au moins les étapes supplémentaires suivantes:
- préparation d'une troisième composition de revêtement et application de la troisième composition de revêtement préparée pour constituer une couche réceptrice d'encre sur la couche pigmentaire sur le recto du substrat et/ou sur le verso du substrat ;
- séchage de la troisième composition de revêtement.

11. Matériau d'enregistrement, comprenant
- un substrat en feuille continue, coloré dans la masse par une couleur intense, comprenant un recto, au titre de la première des deux faces du substrat, et un verso, au titre de la deuxième des deux faces du substrat ;
- un premier revêtement, comprenant un pigment et un liant, ou en étant constitué, le premier revêtement étant appliqué sur le verso du substrat de façon à présenter une distribution du pigment de préférence incolore, recouvrant en pleine surface, de telle sorte que le premier revêtement présente une opacité, vis-à-vis du substrat, comprise dans la plage de 80 à 100 %, et
- un deuxième revêtement, comprenant un pigment et un liant ou en étant constitué, le deuxième revêtement étant appliqué sur le verso du substrat de façon à présenter une distribution du pigment recouvrant en pleine surface de telle sorte que le deuxième revêtement présente une opacité, vis-à-vis du substrat, comprise dans la plage de 80 à 100 %.

12. Matériau d'enregistrement selon la revendication 11, fabriqué ou pouvant être fabriqué selon l'une des revendications 1 à 10.

13. Matériau d'enregistrement selon l'une des revendications 11 ou 12, comprenant sur le premier et/ou sur le deuxième revêtement, au titre de troisième revêtement, une couche réceptrice d'encre.

14. Matériau d'enregistrement selon la revendication 13, dans lequel le troisième revêtement comprend de la silice ayant une taille moyenne de particule comprise entre 4 et 12 pm, ainsi que deux fixateurs d'encre.
